# EUROPÄISCHE PATENTSCHRIFT

(11) **EP 4 031 713 B1**
(45) Veröffentlichungstag und Bekanntmachung des Hinweises auf die Patenterteilung: **11.03.2026**
(21) Anmeldenummer: 20789452.8
(22) Anmeldetag: 21.09.2020
(51) Int. Cl.: E01C 13/12, D05C 17/00, D03D 27/06, D03D 1/00, B62B 13/00, A63C 5/044

(54) **TEXTILE GLEITOBERFLÄCHE FÜR SKI- UND RODELANWENDUNGEN**
TEXTILE SLIDING SURFACE FOR SKIING AND SLEDDING APPLICATIONS
SURFACE DE GLISSEMENT TEXTILE CONÇUE POUR DES UTILISATIONS DANS LE DOMAINE DU SKI ET DE LA LUGE

(30) Priorität: 20.09.2019 DE 202019105243 U
(43) Veröffentlichungstag der Anmeldung: 27.07.2022
(73) Patentinhaber: Mr. Snow GmbH, 09113 Chemnitz (DE)
(72) Erfinder: REINDL, Jens, 09111 Chemnitz (DE); NEUBERT, Felix, 09111 Chemnitz (DE)
(74) Vertreter: Sonnenberg Harrison Partnerschaft mbB
(86) Internationale Anmeldenummer: PCT/EP2020/076331
(87) Internationale Veröffentlichungsnummer: WO 2021/053241

(56) Entgegenhaltungen:
- EP-A1- 2 258 893
- CN-A- 105 683 445
- CN-A- 105 874 126
- DE-A1- 1 950 009
- DE-A1- 102014 000 845
- DE-U1- 202011 105 370
- DE-U1- 29 512 702

## Beschreibung

Die Erfindung betrifft eine textile Gleitoberfläche für Ski- und Rodelanwendung, die eine Grundschicht und eine Funktionsschicht umfasst und somit eine Matte bildet. Diese Matte weist auf der Oberfläche der Funktionsschicht schneeähnliche Gleiteigenschaften auf.

Darüber hinaus bietet die Struktur der Funktionsschicht im Anwendungsfall Ski weitgehend gleichmäßige Führungseigenschaften und ermöglicht damit die Nutzung mit diversen Wintersportgeräten, wie Ski, Snowboard, u.s.w.

Die Trapierbarkeit sowie geschlossene Oberfläche bei einer geringen Schlingenhöhe in der Funktionsschicht ermöglicht eine Nutzung für Rodelanwendungen.

Auch ein Befahren mit Ski ist ebenfalls bei der geringen Schlingenhöhe für Anwendungen, die keinen oder sehr wenig Kantenhalt erfordern, möglich. Dies betrifft unter Anderem den klassischen Skilanglauf und den Bereich Skisprung.

Die Gleitoberfläche ermöglicht diese Anwendungen ganzjährig und damit unabhängig von Schnee und Temperatur.

Aufgrund der Eigenschaften ist auch eine Nutzung in anderen reibungskritischen Anwendungen, beispielsweise der Fördertechnik möglich, auch in Form eines Laufbandes.

Bekannt sind bisher Kunststoffmatten für Skisprungschanzen und spritzgegossene Gleitmatten (z.B. von den Firmen Neveplast oder Skitrax), welche nur in Kombination mit einer separaten Gleitflüssigkeit gute Eigenschaften ausweisen. Durch ihre offene Struktur stellen diese Produkte ein Verletzungsrisiko dar. Alternativ werden verschiedene Sorten Kunstrasen eingesetzt, welche allerdings über sehr schlechte Gleiteigenschaften verfügen.

In DE 10 2014 000845 ist ein textiler Schichtverbund mit einer Gleitoberfläche beschrieben. Die Gleitschicht dieser Patentanmeldung umfasst ein Gewebe, welches 100-950 Polschlingen oder Polbüscheln pro dm² mit einer Höhe von 3-10mm aufweist. Das Gewebe kann mit einer Rückenbeschichtung ausgestattet werden. Die Module aus diesen Geweben werden mittels Laschen und Erdnägeln im Boden fixiert. Die Verbindung der Module untereinander erfolgt durch Kleben, Schweißen, Nähen oder Kletten. Die aus verschiedenen Kunststoffen herstellbaren Schlingen weisen eine Feinheit von 5.000-30.000 dtex auf.

In DE 10 2013 014285 ist ein Schichtverbund mit einer Gleitoberfläche beschrieben. Die Gleitschicht besteht aus flottierenden Kettfäden mit einer Flottierungslänge von 3-100mm. Hierbei können die Kettfäden so dicht beieinander liegen, dass eine nahezu geschlossene Oberfläche als Gleitfläche entsteht. Die durch die Flottierung entstehenden Stege und Rillen weisen eine Breitenabmessung, quer zur Fahrtrichtung, von 2-5mm auf. Die Kettfäden selbst haben einen Außendurchmesser von 1-6mm.

In DE 295 12 702 U1 wird eine_Reinigungstextilie bestehend aus einem Grundgewebe beschrieben, das seinerseits aus Kette aus Baumwollmaterial und Schuss aus Polyester besteht. In das Grundgewebe ist monfiles Polyamid eingewebt, und zwar als endloser Faden, der jeweils drei Kettfäden eines Grundgewebes umschlingt und anschließend zum gegenüberliegenden Grundgewebe geführt wird, wo er erneut drei Kettfäden umschlingt, und so fort. Es sind zwei Polfäden vorhanden, die sich in den beiden Grundgeweben jeweils gegenüberliegen.

In EP 2 258 893 A1 wird_ein textiles Flächengebilde beschrieben, insbesondere Gewebe oder Schlingengewebe, Gestricke, Tuft, welches lediglich einseitig mit Flor- bzw. Polfäden versehen ist. Das Schlingengewebe umfasst weiterhin Schussfäden und Kettfäden. Um eine Möglichkeit für einen leicht an beliebige Einsatzbedingungen anpassbaren Kühlkörper anzugeben, soll bei einem textilen Flächengebilde für eine Verwendung zur Wärmeableitung und/oder Wärmespeicherung zumindest ein Teil der Flor- bzw. Polfäden wenigstens teilweise aus einem metallischen Material, insbesondere in Form einer Legierung, gebildet sein.

In DE 20 2011 105370 U1 wird ein textiler Schichtverbundstoff mit einer Gleitoberfläche, bestehend aus einer Gleitschicht und einer Funktionsschicht oder einer Gleitschicht, einer Funktionsschicht und einer Unterschicht beschrieben. Der textiler Schichtverbundstoff ist dadurch gekennzeichnet, dass die Gleitschicht eine Poltextilie mit einer Anzahl von Polschlingen oder Polbüschel von 10 bis 80 je cm2 und einer Polhöhe von 2,0 bis 20 mm aufweist und aus Faser- oder Multifilamentgarnen aus Chemiefaserstoffen besteht. Die Funktionsschicht ist ein voluminöser Vliesstoff aus Synthesefasern, bei dem mindestens 15% der je m2 enthaltenen Faserlänge als vertikale Faserteile im Querschnitt angeordnet ist und der eine Dicke von 5 bis 30 mm aufweist. Die Unterschicht ist eine flüssigkeitsundurchlässige Folie und/oder eine spezielle textile oder nichttextile Fläche mit Befestigungsstruktur für die Auflagefläche des Schichtverbundstoffes.

In DE 19 50 009 A1 wird ein künstlicher Skipistenbelag für einen Abhang beschrieben. Der künstliche Skipistenbelag weist einen Haarbesatzstoff auf, der eine Unterlage und Haarfasern umfasst, die von der Unterlage nach oben abstehen, um einen dichten Haarbesatz mit einer Höhe im Bereich zwischen etwa 12,7 mm und etwa 50,8 mm zu bilden. Die obere Fläche des Haarbesatzes wird durch umgebogene obere Endteile der Haarfasern gebildet, die den Abhang hinunterverlaufen.

Bei diesen bekannten Geweben beziehungsweise Matten sind beim Einsatz als textile Ski- oder Rodelpiste folgende Nachteile zu erwarten:
- hoher Produktions- und Fügeaufwand
- schwierige Verbindung der Einzelmodule
- richtungsabhängige Eigenschaften im Kantverhalten; beschränkte Kantfähigkeit
- richtungsabhängige Eigenschaften im Gleitverhalten, beispielsweise in bob-ähnlichen Steilkurven
- harte Oberfläche
- Verletzungsgefahr durch das Hervorstehen der dicken und lang flottierenden Monofile, für den Fall, dass diese brechen und damit nach oben stehen

Für die Anwendung als Skipiste hat sich nach den bisher bekannten Lösungen und Produktionsmöglichkeiten der Nachteil ergeben, dass die Eigenschaften der Gleitfläche, besonders im Kantverhalten des Skis, richtungsabhängig sind. Diese Richtungsabhängigkeit ergibt sich durch die geringe Anzahl an Polschlingen, welche in der Regel mit einem Multifilament gebildet werden, um den Anteil des Materials an der Oberfläche und damit das Verschleißvolumen zu erhöhen. Somit ist der Halt der Kante des Skis abhängig vom Winkel der Überfahrung der Gleitfläche. Dies äußert sich darin, dass das die Schwungeinleitung bei einem driftenden Fahrstil mit geringer Entlastung des Skis (besonders des Außenskis) nicht möglich ist. Hier ist demnach der Kantenhalt zu groß. Im weiteren Verlauf der Kurvensteuerung dreht sich dieses Verhalten um. Dann nimmt der Kantenhalt ab, und der Außenski rutscht weg. Ein ähnliches Verhalten im bei geschnittenem Schwung (Carving) zu beobachten. Die aus dem Schnee gewohnten immer gleichen Kanteigenschaften sind daher nicht vorhanden. Das macht speziell das Befahren für Anfänger sehr schwierig.

Im Bereich des Rodelns entsteht aufgrund der hohen Flottierung und der damit entstehenden Spannweite zwischen den beiden Punkten, an denen das Garn in die Grundschicht abtaucht, eine hohe Verletzungsgefahr. Das Garn aus Mono- oder Multifilamenten erstreckt sich an der Oberfläche der Matte für etwa 10mm zwischen den zwei Befestigungspunkten im der Grundschicht. Wenn dieses flach liegende Garn (Schlingenhöhe 0mm) durch Fremdeinwirkung in der Mitte des Garns, zerstört wird, so entstehen zwei offene Enden des Garns, welche aufgrund ihrer weiter bestehenden Befestigung in der Grundschicht und der damit einhergehenden Spannung leicht nach oben stehen. Beobachtet in der Praxis wurde hierbei ein Winkel von etwa 20-40° stehend nach oben. Die offenen, zerstörten Enden des Garns stehen also aus der eigentlichen Oberfläche der Matte hervor und bilden eine scharfe Kante mit erhöhter Verletzungsgefahr.

Für einen verbesserten textilen Belag zum schneelosen Befahren mit Wintersportgeräten werden folgende Anforderungen analysiert:
- Herstellung des Gesamtprodukts (Matte mit Grund- und Funktionsschicht) in einem Prozess
- einfache und schnelle Herstellung zur Belegung von großen Flächen
- Einbringen von Verbindungstechnologie zur Verbindung einzelner Module der Matten direkt im Produkt (durch z.B. Überlappungsstellen, Befestigungsstellen)
- gleichmäßige Verteilung der Kontaktpunkte zum Wintersportgerät in Längs- und Querrichtung
- Sturzsicherheit durch weiche, geschlossene Oberfläche
- Möglichkeit der individuellen Musterung für spezielle Nutzungsprofile

Der vorliegenden Erfindung liegt deshalb die Aufgabe zugrunde, diese Anforderungen zu erfüllen und dabei eine kostengünstige Produktion und Verlegung der Matten sicherzustellen.

Erfindungsgemäß wird die Aufgabenstellung durch die in den Ansprüchen aufgezeigten Merkmale gelöst.

Durch diese Merkmale wurde eine Matte entwickelt, welche einen niedrigen Reibwert mit guten Führungseigenschaften ermöglicht. Hierbei bietet sich durch die mögliche Kombinationsvielfalt eine Vielzahl an Anpassungsmöglichkeiten für die verschiedenen Wintersportarten.

Durch die hohe Zahl an Polschlingen in der Funktionsschicht ist eine gleichmäßige Verteilung der Kontaktpunkte zum Wintersportgerät, auch bei einer geringen Flottierung, möglich. Die damit entstehende geschlossene Oberfläche ist auch bei Versagen einiger Garne des Polmaterials sicher, da keine Garne nach oben aufstehen können. Dies betrifft vor Allem die Anwendung im Rodelbereich.

Die Kant- und Führungseigenschaften sind aufgrund der hohen Polschlingenzahl und der geringen Flottierung unabhängig der Verlege- oder Fahrtrichtung. Die Vielzahl an kleinen Polschlingen ermöglicht eine gleichmäßige Kantenführung und gleichzeitig eine weiche und sturzsichere Oberfläche.

Erreicht wird die gleichmäßige Kantenführung durch die hohe Zahl an kleineren Polschlingen. Diese kleineren Polschlingen sind aus einem Monofilgarn im Vergleich zum Multifilamentzwirn. Damit wird die Anzahl an Kontaktpunkten zum Ski, bei gleichbleibendem Verschleißvolumen an der Oberfläche, erhöht. Die höhere Zahl an Polschlingen ermöglicht außerdem eine gleichförmigere Verteilung der Polschlingen auf der Matte. Dies führt dazu, dass unabhängig vom Winkel des Skis zur Fahrtrichtung immer eine nahezu gleiche Anzahl an Polschlingen im Eingriff mit dem Ski ist. In der Kurveneinleitung und Kurvensteuerung sind keine Unterschiede in der Kraft, welche die Matte dem Ski entgegenbringt, feststellbar.

Die hohe Zahl aus Monofilamenten aufgebauter Polschlingen resultiert in einer weicheren Oberfläche, da eine einzelne Schlaufe deutlich leichter einer Belastung ausweicht, als dies bei einer aus Multifilamentzwirn bestehenden Schlaufe der Fall ist. Die Schlingendichte ermöglicht damit einen Kompromiss aus Kantenhalt und Sturzsicherheit.

Die Verbindung der einzelnen Matten zu größeren Flächen kann direkt über im Material enthaltene Merkmale erfolgen. Hierbei kann die Schlingenhöhe derart angepasst werden, dass auch beispielsweise bei Überlappungen eine geschlossene Fläche mit gleicher Polhöhe entsteht.

Diese Funktionseigenschaften bilden die Grundlage für eine Nutzung als Bodenbelag für den Einsatz mit diversen Wintersportgeräten, wie Ski, Snowboard.

Im Folgenden wird die Erfindung anhand der Zeichnungen näher beschrieben:

Es zeigen:
Fig. 1 einen schematischen Querschnitt der Matte;
Fig. 2 eine Draufsicht auf die Matte; und
Fig. 3 einen schematischen Querschnitt der Verbindungsstelle zwischen den Matten.

Wie in den Zeichnungen dargestellt, besteht das Textil in einer Matte aus einer Funktionsschicht 1 und einer Grundschicht 2.

Die Funktionsschicht 1 besitzt konstruktiv eine beziehungsweise mehrere Polschlingen 3 aus einem Faser- oder Filamentgarn aus Chemiefaserstoffen besteht. Diese Garne sind auf die Reibpaarung mit dem PE-Belag des Skis hin optimiert. Es wird damit ein schneeähnlicher Reibwert (auch Reibungskoeffizient genannt) von <0,1 erreicht. Erfindungsgemäß hat sich ein Kunststoff auf Basis PET (Polyethylenterephthalat)als bester Reibpartner herausgestellt. Weitere gleitoptimierte Kunststoffe, beispielsweise auf Basis der Kunststoffe PBT (Polybutylenterephthalat), PP (Polypropylen) oder PA (Polyamid), können ebenfalls zum Einsatz kommen.

Die Grundschicht 2 umfasst ebenfalls ein textiles Material und bildet ein dichtes Gewebe (beispielsweise durch eine Rips-Bindung), welches die Funktionsschicht 1 trägt und durch ein Einklemmen beziehungsweise Einbinden (zwischen den Kett-, Binde und Schussfäden) per Formschluss die Polschlingen stabilisiert. Hierbei wird beispielsweise eine W-Bindung 10 eingesetzt, die ein seitliches Kippen der Polschlingen der Funktionsschicht durch eine weitere kleine Schlaufe oder Ablenkung im Grundgewebe (W-förmiger Verlauf des Polgarns) verhindert. Die Polschlingen der Funktionsschicht 2 können dabei in einer Schlingenhöhe 4 von 0,5mm bis 4mm (hauptsächlich Rodelanwendung) beziehungsweise 4mm bis 14mm (Skianwendung) ausgeführt werden, um den sportartspezifischen Anforderungen zu genügen. Je höher die Anforderungen an den Kantenhalt des Alpinskis beziehungsweise des Langlaufskis sind, desto höher sollen die Polschlingen sein. Für Rodelanwendungen sind niedrige Polschlingen von Vorteil.

Sowohl in Längs- 5 als auch in Querrichtung 6 des Textils ist eine Variation der Schlingenhöhen 4 möglich. Ebenfalls können die Abstände der Polschlingen (7 & 8) zur Musterbildung an der Oberfläche zwischen 1,5mm und 20mm variiert werden. Hierbei entsteht eine Schlingendichte von 400-1200 Polschlingen /dm², für Rodelanwendungen sogar bis 2400 Polschlingen /dm².

Die Materialstärke des Polgarns in den Polschlingen beträgt 0,5-1,2mm. Garne verschiedener Stärke können abwechselnd eingesetzt werden. Für die Anwendung im Bereich Rodeln und zur Verarbeitung an der Maschine hat sich z.B. die durchgehende Verwendung von Garn der Stärke 0,7mm als optimal gezeigt. Für einen optimalen Kantenhalt wird eine Mischung aus 1/5 Monofilamentgarn mit hoher Dicke (Stärke) im Bereich 0,9-1,2mm und 4/5 Monofilamentgarn mit geringer Dicke 0,5-0,7mm eingesetzt.

Durch die Variationen der Schlingenhöhen 4 ist es außerdem möglich, zum Zwecke der Verbindung von größere Flächen, sowohl in Längs- 5 als auch in Querrichtung 6, an der Außenkante eines Moduls der Matte eine Überlappungsstelle 11 zu schaffen, bei der eine erste Matte 12 effektiv keine Polschlingen (oder eine absolut minimale Schlaufenhöhe) aufweist, während die Schlingenhöhe 4a der zweiten Matte 13 in diesem Bereich um die Stärke der Grundschicht reduziert wird.

Durch eine neue Produktionsmethode (Webtechnik) ist es möglich, die Vielzahl an Parametern und Produkteigenschaften in einem Produktionsschritt herzustellen. Damit entfällt das aus bisherigen Produkten bekannte Nachbearbeiten des Gewebes, um die gewünschten Funktionen zu erzielen. Die Möglichkeiten der Maschine hinsichtlich schneller Einstellung von Schlingenhöhe, Schlingendichte und Musterung, sowie deren Variation innerhalb eines Produkts werden optimal genutzt. Mattenbereiten können bis 4m realisiert werden. In der Länge der Matte besteht lediglich transportbedingt eine Einschränkung.

Die Webtechnik ermöglicht die Herstellung der kompletten Matte inklusive Verbindungsmerkmalen in einem Arbeitsschritt. Hierbei werden lediglich die einzelnen Garne für das Gewebe als Ausgangsstoff verwendet. Diese können direkt auf eine Maschine aufgebracht und zur Matte verwebt werden. Dabei werden sowohl die Grundschicht 2 als auch die Polschlingen 4 der Funktionsschicht 1 gebildet. Das Material der Grundschicht 2 wird hauptsächlich von Kettbäumen abgespult. Das Material der Funktionsschicht 1 wird für eine leichtere Musterung und Anpassung der Materialeigenschaften bevorzugt von Einzelspulen bezogen. Ein Eintrag von mehreren Schuss übereinander ist möglich und bildet damit die Möglichkeit einer größeren Produktvielfalt und Eigenschaftenintegration im Vergleich zu bisher bekannten Produkten, da der Schichtaufbau der Grundschicht 2 deutlich variabler ist. Für die Herstellung der Matte inklusive aller Eigenschaften sind keine weiteren Zwischenschritte oder Produktionsschritte in Vor- oder Nachbereitung nötig.

Im 1. Ausführungsbeispiel umfasst die Matte ein Grundgewebe 2 auf Basis von Polypropylenfasern, welche als Binde- und Füllkettefäden, sowie als Schussfäden zum

Einsatz kommen. Die Funktionsschicht 1 ist ein Polgewebe aus einem Monofilamentgarn aus 100% PET mit folgenden Konstruktionsparametern:
- Garndicke 9: 0,7mm
- Schlingenhöhe 4: 10mm
- Flächenmasse: 900g/m²
- Schlingendichte: 600/dm²

Die Matte wird für die Anwendung Skischule genutzt. Eine Unterlage, welche zusätzlich zum Schutz vor Beschädigung und zur besseren Drainage unter die Matte gelegt wird, besteht aus einem Schichtverbund aus Vliesstoffen und Kunststoff-Wirrgelegen. Die Befestigung der überlappten Matten erfolgt über ein Blech, welches mit Erdschrauben im Untergrund verankert ist. Durch die Überlappungsstelle 11 der Matten werden dabei selbstschneidende Blechschrauben so im Blech verschraubt, dass die Schraubenköpfe weit unterhalt der Oberfläche der Matte liegen und damit keinen Einfluss auf das Befahren mit Wintersportgeräten haben.

Im 2. Ausführungsbeispiel umfasst die Matte auch ein Grundgewebe auf Basis von Polypropylenfasern. Die Funktionsschicht 2 ist ein Polgewebe aus Monofilamentgarn aus 100% PET mit folgenden Konstruktionsparametern:
- Garndicke 9: 4/5 der Polschlingen 0,7mm; 1/5 der Polschlingen 0,9mm
- Schlingenhöhe 4: 14mm
- Flächenmasse 980g/m²
- Schlingendichte: 500 Polschlingen/dm².

Die Matte wird für das professionelle Training im Skisport eingesetzt. Dabei wird die Matte beispielsweise direkt auf eine Unterkonstruktion aus Holz aufgeschraubt. So kann direkt durch die Überlappungsstelle der Matten in das Grundmaterial geschraubt werden. Auch eine Verbindung über ein angenähtes Klettband oder eine angebrachte Magnetlösung ist denkbar.

Im 3. Ausführungsbeispiel umfasst die Matte ein Grundgewebe 2 auf Basis von Polypropylenfasern. Die Funktionsschicht 1 ist ein Polgewebe aus Monofilamentgarn aus 100% PET mit folgenden Konstruktionsparametern:
- Garndicke (9): 0,7mm
- Schlingenhöhe (4): 0,7mm
- Flächenmasse 360g/m²
- 1200 Polschlingen/dm².

In diesem Beispiel wird die Matte als Rodelbahn oderAnlaufspur für Ski mit einer separaten Führungsleiste verwendet, wobei die gute Trapierbarkeit des Textils in der Matte genutzt wird, um dieses in die Form einer geführten Bobbahn einzulassen und mit der gleichen Oberfläche sowohl die Gleitfläche als auch die Bande zu bilden. Ein ähnliches Prinzip wird bei der Verwendung als klassische Langlaufloipe eingesetzt.

Neben dem Verschrauben ist auch ein kleben des Materials auf verschiedene Untergründe denkbar.

## Patentansprüche

1. Textile Gleitoberfläche für Ski- und Rodelanwendungen mit einer Funktionsschicht (1) und einer Grundschicht (2), die durch Filamentgarne miteinander verbunden sind, wobei die Funktionschicht (1) aus Polschlingen gebildet ist, die Höhe der Polschlingen in der Funktionsschicht (1) eine Höhe (4) im Bereich 0,5-14mm haben und die Funktionsschicht (1) 400-2400 Polschlingen pro dm² aufweisen, wobei die Polschlingen durch Monofilamente gebildet werden, **dadurch gekennzeichnet, dass** die Garne im unteren Teil der Polschlingen per W-Bindungen (10) in der Grundschicht (2) eingebunden sind, und die Monofilamente eine Dicke im Bereich 0,5-1,2mm aufweisen.

2. Textile Gleitoberfläche nach Anspruch 1, wobei die Polschlingen in der Funktionsschicht (1) eine Höhe (4) im Bereich 0,5-4mm haben und 400-2400 Polschlingen pro dm².

3. Textile Gleitoberfläche nach einem der vorhergehenden Ansprüche, mit einer Überlappungsstelle (10, 11) mit Polschlingen, wobei in der Überlappungsstelle (11) die Polschlingen einer ersten Matte (12) keine oder eine absolut minimale Schlaufenhöhe und die Polschlingen einer zweiten Matte (13) eine um die Stärke der Grundschicht (2) reduzierte Höhe aufweisen.

4. Textile Gleitoberfläche nach einem der vorhergehenden Ansprüche, bei der die Funktionsschicht (1) aus einem Monofilamentgarn auf Basis eines Kunststoffs PET (Polyethylenterephthalat), PBT (Polybutylenterephthalat), PP (Polypropylen) oder PA (Polyamid) ist.

5. Textile Gleitoberfläche nach einem der vorhergehenden Ansprüche, weiter umfassend eine Unterlage.

6. Textile Gleitoberfläche nach Anspruch 5, wobei die Unterlage aus einem Vliesstoff oder Holz ist.

7. Textile Gleitoberfläche nach einem der vorhergehenden Ansprüche, wobei Rillen in der Gleitoberfläche gebildet wurden.

8. Ski- oder Rodelpiste aus einer textilen Gleitoberfläche nach einem der vorhergehenden Ansprüche.

## Claims

1. A textile sliding surface for ski and sledding applications comprising a functional layer (1) and a base layer (2), which are connected to each other by filament yarns, wherein the functional layer (1) is formed from pile loops, the height of the pile loops in the functional layer (1) have a height (4) in the range 0.5-14 mm and the functional layer (1) comprises 400-2400 pile loops per dm², wherein the pile loops are formed by monofilaments, **characterized in that** the yarns in the lower part of the pile loops are bound by W-bonds (10) in the base layer (2), and the monofilaments have a thickness in the range 0.5-1.2 mm.

2. The textile sliding surface according to claim 1, wherein the pile loops in the functional layer (1) have a height (4) in the range 0.5-4 mm and 400-2400 pile loops per dm².

3. The textile sliding surface according to one of the preceding claims, comprising an overlap point (10, 11) with pile loops, wherein in the overlap point (11) the pile loops of a first mat (12) have no or an absolutely minimum loop height and the pile loops of a second mat (13) have a height reduced by the thickness of the base layer (2).

4. The textile sliding surface according to one of the preceding claims, wherein the functional layer (1) is made of a monofilament yarn based on a plastic PET (polyethylene terephthalate), PBT (polybutylene terephthalate), PP (polypropylene) or PA (polyamide).

5. The textile sliding surface according to one of the preceding claims, further comprising a base.

6. The textile sliding surface according to claim 5, wherein the base is made of a nonwoven fabric or wood.

7. The textile sliding surface according to one of the preceding claims, wherein grooves have been formed in the sliding surface.

8. A ski or sledding piste made of a textile sliding surface according to one of the preceding claims.

## Revendications

1. Surface de glissement textile pour des applications de ski et de luge, avec une couche fonctionnelle (1) et une couche de base (2) qui sont reliées l'une à l'autre par des fils de filament, la couche fonctionnelle (1) étant formée de boucles de poil, la hauteur des boucles de poil dans la couche fonctionnelle (1) ayant une hauteur (4) dans la plage de 0,5 à 14 mm et la couche fonctionnelle (1) comprenant 400 à 2400 boucles de poil par dm², les boucles de poil étant formées par des monofilaments, **caractérisée en ce que** les fils dans la partie inférieure des boucles de poil sont liés par des liaisons en W (10) dans la couche de base (2) et les monofilaments ont une épaisseur dans la plage de 0,5 à 1,2mm.

2. Surface de glissement textile selon la revendication 1, dans laquelle les boucles de poil dans la couche fonctionnelle (1) ont une hauteur (4) dans la plage de 0,5 à 4 mm et 400 à 2400 boucles de poil par dm².

3. Surface de glissement textile selon l'une quelconque des revendications précédentes, comprenant un site de chevauchement (10, 11) avec des boucles de poil, dans laquelle dans le site de chevauchement (11) les boucles de poil d'une première natte (12) n'ont pas de hauteur de boucle ou une hauteur de boucle absolument minimale et les boucles de poil d'une deuxième natte (13) ont une hauteur réduite de l'épaisseur de la couche de base (2).

4. Surface de glissement textile selon l'une quelconque des revendications précédentes, dans laquelle la couche fonctionnelle (1) comprend un fil monofilament à base d'une matière plastique PET (téréphtalate de polyéthylène), PBT (téréphtalate de polybutylène), PP (polypropylène) ou PA (polyamide).

5. Surface de glissement textile selon l'une quelconque des revendications précédentes, comprenant en outre un support.

6. Surface de glissement textile selon la revendication 5, dans laquelle le support est en tissu non tissé ou en bois.

7. Surface de glissement textile selon l'une quelconque des revendications précédentes, dans laquelle des rainures ont été formées dans la surface de glissement.

8. Piste de ski ou de luge comprenant une surface de glissement textile selon l'une quelconque des revendications précédentes.
